# EUROPÄISCHE PATENTSCHRIFT

(11) **EP 2 422 347 B1**
(45) Veröffentlichungstag und Bekanntmachung des Hinweises auf die Patenterteilung: **25.11.2015**
(21) Anmeldenummer: 10718525.8
(22) Anmeldetag: 19.04.2010
(51) Int. Cl.: H01F 1/01, B22F 3/11, C22C 1/08

(54) **MAGNETISCHES LEGIERUNGSMATERIAL UND VERFAHREN ZU SEINER HERSTELLUNG**
MAGNETIC ALLOY MATERIAL AND PROCESS FOR THE PRODUCTION THEREOF
MATÉRIAU ALLIÉ MAGNÉTIQUE ET SON PROCÉDÉ DE FABRICATION

(30) Priorität: 24.04.2009 DE 102009002640
(43) Veröffentlichungstag der Anmeldung: 29.02.2012
(73) Patentinhaber: Leibniz-Institut für Festkörper- und Werkstoffforschung Dresden, 01069 Dresden (DE)
(72) Erfinder: LYUBINA, Julia, London, SW113LG (GB); GUTFLEISCH, Oliver, 01309 Dresden (DE)
(74) Vertreter: Rauschenbach, Marion
(86) Internationale Anmeldenummer: PCT/EP2010/055086
(87) Internationale Veröffentlichungsnummer: WO 2010/121977

(56) Entgegenhaltungen:
- WO-A1-2008/099234
- DE-A1-102006 046 041
- JP-A- 2005 120 391
- JP-A- 2007 031 831
- KUN XIE ET AL: "Large magnetic entropy change in melt-spun LaFe11.5Si1.5 ribbons" JOURNAL OF PHYSICS D. APPLIED PHYSICS, IOP PUBLISHING, BRISTOL, GB LNKD- DOI:10.1088/0022-3727/37/22/001, Bd. 37, Nr. 22, 21. November 2004 (2004-11-21), Seiten 3063-3066, XP020015773 ISSN: 0022-3727
- LOZANO J A ET AL: "Porous manganese-based magnetocaloric material for magnetic refrigeration at room temperature" JOURNAL OF MAGNETISM AND MAGNETIC MATERIALS, ELSEVIER SCIENCE PUBLISHERS, AMSTERDAM, NL LNKD- DOI:10.1016/J.JMMM.2008.02.044, Bd. 320, 21. Februar 2008 (2008-02-21), Seiten E189-E192, XP002534632 ISSN: 0304-8853

## Beschreibung

Die Erfindung bezieht sich auf das Gebiet der Werkstoffwissenschaften und der Materialphysik und betrifft ein magnetisches Legierungsmaterial, welches beispielsweise als magnetisches Kühlmaterial (magnetokalorisches Material) für Kühlzwecke oder für Energieerzeugungzwecke eingesetzt werden kann, und ein Verfahren zu seiner Herstellung.

Die magnetische Kühlung durch magnetische Legierungsmaterialien eröffnet eine umweltfreundliche, energie- und kosteneffektive Alternative zu der konventionellen Gaskompressionskühlung. Die magnetische Kühlung basiert auf dem magnetokalorischen Effekt (MCE = magnetocaloric effect), bei welchem eine Temperaturänderung infolge der Änderung der Magnetisierung des Materials auftritt. Für Anwendungen sind insbesondere Materialien mit einem großen MCE interresant.

Magnetische Materialien mit einer Kristallstruktur von NaZn₁₃-Typ zeigen dabei einen besonders großen MCE, der durch einen thermisch- und feld-induzierten Phasenübergang vom paramagnetischen zum ferromagnetischen Zustand nahe der Curie-Temperatur T_{c} des Materials verursacht wird.

Magnetische Legierungsmaterialien der Kristallstruktur vom Typ NaZn₁₃ sind bekannt und könnten als magnetische Kühlmaterialien eingesetzt werden. Die Zusammensetzung derartiger Materialien kann durch die Formel R(T₁₋ₐMₐ)₁₃H_{d} angegeben werden, wobei für R Seltenerdelemente oder eine Kombination Seltenerdelemente, für T Fe oder eine Kombination von Fe und Co und für M Al, Si, Ga oder Ge oder Kombinationen davon eingesetzt werden. Für a gilt 0,05 ≤ a ≤ 0,2 und für d gilt 0 ≤ d ≤ 3,0. Derartige Materialien weisen sehr gute magnetokalorische Eigenschaften bei Temperaturen nahe Curie-Temperatur auf und sind als erfolgversprechende Kandidaten für die magnetische Kühlung eingestuft [C. Zimm et al., Int. J. Refrigeration 29, 1302 (2006)].

Bekanntermaßen werden derartige magnetische Legierungen mittels eines Lichtbogen- oder Hochfrequenz-Schmelzverfahrens hergestellt und anschließend für beispielsweise ca. 168 h bei etwa 1050 °C unter Vakuum (DE 103 38 467 A1) wärmebehandelt. Ebenfalls ist es möglich, die Legierungselemente bei 1200 bis 1800 °C aufzuschmelzen, dann mit Abkühlgeschwindigkeiten von 10² bis 10⁶ °C/s die Legierung abzukühlen (rasch erstarren) und anschließend die rascherstarrte Legierung thermisch zu behandeln [US 2006/0076084 A1; A. Yan, K.-H. Müller, O. Gutfleisch, J. Appl. Phys. 97, 036102 (2005); X.B. Liu, Z. Altounian, G.H. Tu, J. Phys.: Condens. Matter 16, 8043 (2004)].

Weiterhin sind eine Reihe magnetischer Legierungen, wie z.B. Gd₅Si₂Ge₂, MnAs, Mn₁₋ₓFeₓAs, Ni₂MnSn und (Mn,Fe)₂(P,As) bekannt, die zum Teil einen besonders großen MCE zeigen, der durch einen thermisch- und/oder feld-induzierten magnetischen Phasenübergang nahe der Curie-Temperatur T_{c} und/oder nahe einem strukturellen Phasenübergang verursacht wird [V.K. Pecharsky and K.A. Gschneidner, Jr., Phys. Rev. Lett. 78, 4494 (1997); H. Wada and Y. Tanabe, Appl. Phys. Lett. 79, 3302 (2001); A. de Campos et al., Nature Materials 5, 802 (2006); T. Krenke et al., Nature Materials 4, 450 (2005); O. Tegus, E. Brück, K.H.J. Buschow, and F.R. de Boer, Nature 415, 150 (2002); DE 103 38 467 A1, US 2007/0137732 A1, US 2004/007944 A1, US 7,186,303 B2, US 2006/0231163; US Patent 7069729].

Ein wesentlicher Nachteil dieser Legierungen ist bekanntermaßen das Auftreten von Volumenänderungen durch isotrope bzw. anisotrope Ausdehnung der Kristallgitter während des magnetischen oder strukturellen Phasenübergangs, insbesondere bei den Legierungen, die eine Phasenübergang ertster Ordnung zeigen [A. Fujita et al., Phys. Rev B 65, 014410 (2001); H. Yabuta et al., J. Phys. Soc. Japan, 75, 113707 (2006)]. Diese Volumenänderungen können zu einer signifikant verringerten mechanischen Integrität und damit zur starken Einschränkung von Einsatzbedingungen führen.

Die Aufgabe der vorliegenden Erfindung besteht in der Angabe eines magnetischen Legierungsmaterial, welches bei vergleichbaren magnetischen und/oder magnetokalorischen Eigenschaften gegenüber den Materialien des Standes der Technik verbesserte mechanische Eigenschaften aufweist, und in der Angabe eines effektiven Verfahrens zur Herstellung des magnetischen Legierungsmaterials.

Die Aufgabe wird durch die in den Ansprüchen angegebene Erfindung gelöst. Vorteilhafte Ausgestaltungen sind Gegenstand der Unteransprüche.

Das erfindungsgemäße magnetische Legierungsmaterial, welches einen magnetokalorischen Effekt zeigt, ist ein Legierungsmaterial bei dem Partikel des magnetischen Legierungsmaterials in einem Matrixmaterial mit einer höheren Duktilität als das magnetische Legierungsmaterial eingebettet sind.

Vorteilhafterweise weisen ≥ 35 Vol.-% des magnetischen Legierungsmaterials eine Kristallstruktur vom NaZn₁₃-Typ auf, wobei noch vorteilhafterweise mindestens 50 Vol.-%, noch vorteilhafterweise 80 - 90 Vol.-%, des magnetischen Legierungsmaterials eine Kristallstruktur vom NaZn₁₃-Typ auf.

Ebenfalls vorteilhafterweise weist das magnetische Legierungsmaterial eine Zusammensetzung gemäß der Formel auf:

RₐFe_{100-a-x-y-z}TₓM_{y}L_{z}

mit
R = La oder eine Kombination von La mit Ce, Pr, Nd, Sm, Gd, Tb,
Dy, Ho, Er, Tm, Yb, Lu und/oder Y,
T = mindestens ein Element ausgewählt aus der Gruppe Sc, Ti, V, Cr,
Mn, Co, Ni, Cu und/oder Zn,
M = Al, Si, P, Ga, Ge, In und/oder Sn,
L = H, B, C und/oder N,
5 ≤ a ≤ 11 und 0 ≤ x ≤ 12 und 2 ≤ y ≤ 20 und 2 ≤ z ≤ 18, (alles in Atom-%).

Weiterhin vorteilhafterweise sind zur Veränderung der Curie-Temperatur des magnetischen Legierungsmaterials die Bedingungen 2 ≤ z ≤ 15 Atom-% und/oder 3 ≤ y ≤ 16 und/oder 0.3 ≤ x ≤ 9 realisiert, wobei mit variierendem Anteil z und/oder y und/oder x die Curie-Temperatur sich zwischen 170 K und 400 K ändert.

Vorteilhaft ist es auch, wenn Partikel des magnetischen Legierungsmaterials mit einer Partikelgröße von 10 nm bis 1 mm in ein Matrixmaterial eingebettet sind.

Ebenfalls vorteilhaft ist es, wenn das Matrixmaterial mit einer höheren Duktilität als das magnetische Legierungsmaterial aus mindestens einem Element von Al, Ag, Au, Bi, C, Co, Cu, Fe, Ga, Ni, Pb, Pd, Pt, Sn, Ti, Zn oder Kombinationen und/oder Reaktionsprodukten davon, besteht.

Weiterhin vorteilhaft ist es, wenn neben dem Matrixmaterial ein zweites Material aus mindestens einem Element von Al, Ag, Au, Bi, C, Co, Cu, Fe, Ga, Ni, Nb, Pb, Pd, Pt, Sn, Ta, Ti, V, Zn, Zr oder Kombinationen und/oder Reaktionsprodukten auch mit dem Matrixmaterial davon, vorhanden ist.

Und auch vorteilhaft ist es, wenn das Matrixmaterial eine um mindestens 10 % höhere Duktilität als das magnetische Legierungsmaterial aufweist.

Von Vorteil ist es auch, wenn die Partikel des magnetischen Legierungsmaterials in Form eines Bandes, eines Drahtes, einer Platte, einer Folie oder einer Flocke, einer Nadel oder in Form von Pulverpartikeln vorliegen.

Bei dem erfindungsgemäßen Verfahren zur Herstellung eines magnetischen Legierungsmaterials werden Partikel des magnetischen Legierungsmaterials mit einem Matrixmaterial, welches eine höhere Duktilität als das magnetische Legierungsmaterial aufweist, gemischt und dann soweit erwärmt, dass das Matrixmaterial die Matrix um die Partikel des magnetischen Legierungsmaterials ausbildet.

Vorteilhafterweise werden Partikel des magnetischen Legierungsmaterials und des Matrixmaterials gemischt und zu einem Formkörper verarbeitet und nachfolgend dieser Formkörper auf eine Temperatur erwärmt, bei dem das Matrixmaterial mindestens erweicht und die Partikel des magnetischen Legierungsmaterials im Wesentlichen vollständig bedeckt.

Ebenfalls vorteilhafterweise wird die Anwendungstemperatur durch Anlegen eines Vakuums eingestellt.

Mit der erfindungsgemäßen Lösung wird es erstmals möglich, ein magnetisches Legierungsmaterial anzugeben, dessen mechanische Eigenschaften, insbesondere die Festigkeit (Integrität), bei Beibehaltung der guten magnetischen Eigenschaften bezüglich des magnetokalorischen Effektes, deutlich verbessert worden sind.

Dies wird erfindungsgemäß dadurch erreicht, dass Partikel des magnetischen Legierungsmaterials in einem Matrixmaterial eingebettet sind, welches eine höhere Duktilität als das magnetische Legierungsmaterial aufweist.

Das magnetische Legierungsmaterial kann dabei in Form von Partikeln in einer Suspension zu einem Formkörper verarbeitet oder auf eine Schaumstruktur aufgebracht werden und nach Trocknung und einer Temperaturerhöhung zu dem magnetischen Legierungsmaterial verarbeitet werden. Die Partikel des magnetischen Legierungsmaterials können dabei in Form von Form eines Bandes, eines Drahtes, einer Platte, einer Folie oder einer Flocke, einer Nadel oder in Form von Pulverpartikeln vorliegen.

Im Falle, dass das erfindungsgemäße magnetische Legierungsmaterial als Partikel in ein Matrixmaterial eingebettet ist, können die Partikel ebenfalls Form eines Bandes, eines Drahtes, einer Platte, einer Folie oder einer Flocke, einer Nadel oder in Form von Pulverpartikeln vorliegen. Die Partikelgröße kann dabei von einigen Nanometern bis ∼ 100 µm betragen.

Die Partikel des magnetischen Legierungsmateriales können dann mit Partikeln des Matrixmateriales gemischt und zu einem Formkörper verarbeitet werden. Nachfolgend wird der Formkörper einer Temperaturerhöhung ausgesetzt, wobei mindestens eine solche Temperatur erreicht werden muss, dass das Matrixmaterial eine Matrix um die Partikel des magnetischen Legierungsmaterials ausbildet und die Oberfläche der Partikel im Wesentlichen möglichst vollständig bedeckt.

Das erfindungsgemäße magnetische Legierungsmaterial zeigt eine deutlich höhere mechanische Festigkeit, da die Volumenänderungen des magnetischen Legierungsmaterials deutlich besser durch den Phasenübergang, der an einer Pore oder dem duktileren Matrixmaterial vorliegt, aufgefangen werden können und damit der Rissbildung und möglicherweise sogar der Zerstörung des Formkörpers entgegenwirken und diese teilweise oder ganz verhindern.

Die erfindungsgemäße Lösung zeigt insbesondere verbesserte Ergebnisse beim überwiegenden Einsatz von magnetischen Legierungsmaterialien, deren Kristallstruktur vom NaZn₁₃-Typ ist. Diese Materialien zeigen bekanntermaßen einen großen magnetokalorischen Effekt und sind deshalb besonders vorteilhaft einsetzbar.

Ebenfalls vorteilhaft ist es, wenn die erfindungsgemäße Lösung für magnetische Legierungsmaterialien eingesetzt wird, die eine Zusammensetzung gemäß der Formel RₓT_{100-x-y-z}M_{y}L_{z} mit den bekannten Elementen, Elementkombinationen und Anteilen aufweisen.

Dabei ist besonders vorteilhaft, wenn insbesondere H, B, C und/oder N in dem Legierungsmaterial vorhanden sind. Diese Elemente werden bekanntermaßen auf Zwischengitterplätze eingebaut und wirken sich insbesondere auf die für magnetische Legierungsmaterialien wichtige Curie-Temperatur T_{c}, die bekanntermaßen die Anwendungstemperatur bestimmt, aus, indem mit steigendem Anteil dieser Elemente, und dabei insbesondere H, die Curie-Temperatur erhöht wird. Damit ist eine Anwendungstemperatur für das magnetische Legierungsmaterial in relativ weiten Grenzen einstellbar.

Der Effekt der Beladung des magnetischen Legierungsmaterials mit diesen Elementen wird durch die erfindungsgemäße Lösung noch verbessert, da die durch die Einlagerung resultierende erhöhte Sprödigkeit des magnetischen Legierungsmaterials ebenfalls durch die schaumartige Struktur oder das Matrixmaterial aufgefangen werden.

Die Curie- bzw. Anwendungstemperatureinstellung kann beispielsweise durch Anlegen eines Vakuums während der Temperaturerhöhung erfolgen, was auch bei der Kompaktierung mittels Heisspressens oder Pressens bei moderaten Temperaturen realisierbar ist. Über die Höhe der Temperatur oder Zeit kann die Anwendungstemperatur eingestellt werden.

Mit einer speziell ausgewählten Beschichtungsmethode, wie der elektrochemischen Beschichtung oder Beschichtung durch stromloses Metallisieren, kann gleichzeitig Wasserstoff interstitiell in das Kristallgitter eingebracht werden oder Elemente, wie z.B. Co, Ni, Cu, durch Diffusionsprozesse Fe substituieren und dabei die Curie-Temperatur T_{c} erhöhen. Der Wasserstoff kann bei einer sekundären Reaktion entstehen, wie z.B. als Beiprodukt einer kathodischen Elektrodenreaktion oder während der Oxidation des Reduktionsmittels freigesetzt werden. So zeigt sich dieser Effekt auch bei der erfindungsgemäßen Lösung in nahezu unveränderter Art und Weise, so dass neben verbesserten mechanischen Eigenschaften auch verbesserte primäre Eigenschaften, wie Anwendungstemperatur und Größe der MCE, mit der erfindungsgemäßen Lösung erreicht werden können.

Das durch Kompaktierung, z.B. durch Heiß- oder Kaltpressen, hergestellte erfindungsgemäße magnetische Legierungsmaterial weist offene und/oder geschlossene Poren auf, wobei besonders vorteilhafterweise auch eine reguläre Porosität eingestellt werden kann. Darunter soll erfindungsgemäß verstanden werden, dass die Poren gerichtet im Material angeordnet sind, so dass beispielsweise eine effektive Durchströmung einer (Kühl)Flüssigkeit erreicht werden kann. Eine hohe spezifische Oberfläche des porösen Materials is ebenfalls für einen effektiven Wärmetausch sehr vorteilhaft.

Aufgrund der erfindungsgemäßen Porosität weist das erfindungsgemäße magnetische Legierungsmaterial eine Dichte zwischen 50 % und 99 % der theoretisch erreichbaren Dichte des magnetischen Legierungsmaterials auf.

Im Falle des Einsatzes des Matrixmaterials kann dieses auch ein weiteres Material enthalten oder das weitere Material kann durch Reaktionen des Matrixmaterials oder eines weiteren Materials entstanden sein. Dieses weitere Material kann sich dabei ebenfalls an der Oberfläche der Partikel aus dem magnetischen Legierungsmaterial anlagern.

Sehr vorteilhaft ist die Reduzierung der magnetischen bzw. thermischen Hysterese, die mit dem erfindungsgemäßen magnetischen Legierungsmaterial erzielt werden kann. Für Anwendungen soll die Hysterese minimiert werden. Durch die Porösität oder die Duktilität der zweiten Phase wird die Volumenänderung oder Ausdehnung nicht verhindert und die Hysterese reduziert.

Dabei bleibt die magnetische Entropieänderung nahezu unverändert, d.h. die relative Kühlleistung bleibt groß. Die adiabatische Temperaturänderung ΔT_{ad} verringert sich leicht. Vorteilhaft ist aber eine hohe Reproduzierbarkeit nach deutlich mehreren Arbeitszyklen im Vergleich zu einem massiven Material.

Nachfolgend wird die Erfindung anhand von zwei Ausführungsbeispielen näher erläutert.

### Beispiel 1

Aus den Elementen La, Fe, und Si wird durch ein Induktionsschmelzen und anschließende Wärmebehandlung bei 1050 °C für 7 Tage ein Massivmaterial mit der Zusammensetzung LaFe_{11,6}Si_{1,4} hergestellt. Das resultierende Material besteht zu 97 Gew.-% aus der NaZn₁₃-Typ-Phase und zu 3 Gew.-% aus α-Fe.

Anschließend werden 2 Platten mit den Abmessungen von 8 mm x 4 mm x 1 mm aus dem Massivmaterial für die Untersuchung der magnetischen Eigenschaften geschnitten.

Das Massivmaterial mit der Zusammensetzung LaFe_{11,6}Si_{1,4} zeigt bei einer Magnetfeldänderung von 2 Tesla eine maximale Entropieänderung ΔSₘₐₓ von 162 kJ/m³K bei 194 K. Dabei beträgt die Halbwertsbreite 8 K und die relative Kühlleistung beträgt 1,5 MJ/m³. Die Entropieänderung sowie die relative Kühlleistung bleiben nach der thermischen Wechselbeanspruchung unverändert.

Dennoch wird eine Abnahme der adiabatischen Temperaturänderung ΔT_{ad} beobachtet. Beim ersten thermischen Zyklus beträgt die maximale adiabatische Temperaturänderung ΔT_{ad}^{max} bei einer Magnetfeldänderung von 1,9 Tesla 7,3 K bei 191 K beim Abkühlen von Raumtemperatur. Beim Aufheizen von 170 K auf Raumtemperatur verringert sich die maximale adiabatische Temperaturänderung bei einer Magnetfeldänderung von 1,9 Tesla auf 5,2 K bei 194 K. Dabei beträgt die thermische Hysterese 3 K und magnetische Hysterese bis zu 0,7 T.

Beim zweiten und dritten thermischen Zyklus verringert sich ΔT_{ad}^{max} auf 6,7 K und 6,6 K beim Abkühlen von Raumtemperatur und auf 5 K und 4,9 K beim Aufheizen von 170 K auf Raumtemperatur. Dabei beträgt die thermische Hysterese 2,2 K und 2,1 K beim zweiten und dritten thermischen Zyklus.

Die Verringerung der adiabatischen Temperaturänderung und der thermischen Hysterese ist größtenteils auf eine mikroskopische Rissbildung zurückzuführen, die nach mehrmaligen thermischen oder Feldänderungszyklen zum Verlust der mechanischen Integrität führen kann.

Es wird ein poröses, schaumartiges Material aus dem pulverisierten Massivmaterial durch Heisspressen bei Presstemperatur von 600 - 1423 K und Pressdruck mit einer Größenordnung von ∼10² - 10³ MPa hergestellt. Das resultierende Material besteht zu 91 Gew.-% aus der NaZn₁₃-Typ-Phase und zu 9 Gew.-% aus α-Fe. Die Dichte des gepressten Material beträgt je nach Pressbedienungen 70 bis 90 % der theoretischen Dichte des Materials der zu 91 Gew.-% aus LaFe_{11,6}Si_{1,4} und zu 9 Gew.-% aus α-Fe besteht.

Für die Untersuchung der magnetischen Eigenschaften werden 2 Platten aus einem zylinderförmigen heißgepressten Material mit den Abmessungen von 8 mm x 4 mm x 1 mm geschnitten.

Das heißgepresste Material mit der Zusammensetzung LaFe_{11,6}Si_{1,4} zeigt bei einer Magnetfeldänderung von 2 Tesla eine maximale Entropieänderung ΔSₘₐₓ von 110 kJ/m³K bei 194 K. Dabei beträgt die Halbwertsbreite 10,5 K und die relative Kühlleistung beträgt 1,3 MJ/m³. Die Entropieänderung sowie die relative Kühlleistung bleiben nach der thermischen Wechselbeanspruchung unverändert.

Auch die adiabatische Temperaturänderung ΔT_{ad} bleibt nach der thermischen und Magnetfeld-Wechselbeanspruchung unverändert und beträgt 4,3 K beim Abkühlen von Raumtemperatur sowie beim Aufheizen von 170 K auf Raumtemperatur bei einer Magnetfeldänderung von 1,9 Tesla. Dabei beträgt die thermische Hysterese weniger als 1 K, d.h. deutlich geringer verglichen mit dem Massivmaterial. Die Magnetfeld-Abhängigkeit der adiabatischen Temperaturänderung ist nahezu Hysterese-frei (weniger als 0,05 T).

Die mechanische Integrität des heißgepressten Materials bleibt nach dem mehrmaligen thermischen oder Feldänderungszyklen erhalten.

### Beispiel 2

Aus den Elementen La, Fe und Si wird mittels eines Lichtbogen-Schmelzverfahrens eine Legierung mit der Zusammensetzung LaFe_{11,6}Si_{1,4} hergestellt. Die Legierung wird danach mit der Oberflächengeschwindigkeit des Kupferrades von 30 m/s rasch erstarrt und anschließend bei 1050 °C für 2 Stunden wärmebehandelt [J. Lyubina et al., J. Magn. Magn. Mater. 320, 2252 (2008)]. Das resultierende Material ist in Form eines Bandes mit einer Dicke von 60 µm und besteht zu 90 Gew.-% aus der NaZn₁₃-Typ-Phase und zu 10 Gew.-% aus α-Fe.

Aus den pulverisierten rasch erstarrten Bändern wird ein poröses, schaumartiges Material durch das Pressen bei Raumtemperatur (Kaltpressen) und Pressdruck von 500 MPa hergestellt. Die Abmessungen von der gepressten LaFe_{11,6}Si_{1,4}-Legierung sind 11 mm Durchmesser x 1 mm Höhe und die Dichte beträgt 85 % der theoretischen Dichte des Materials.

Die kaltgepresste LaFe_{11,6}Si_{1,4}-Legierung zeigt eine maximale magnetische Entropieänderung ΔSₘₐₓ von 145 kJ/m³K bei 193 K und einer Magnetfeldänderung von 2 Tesla. Dabei beträgt die Halbwertsbreite 8,3 K und die relative Kühlleistung beträgt 1,5 MJ/m³. Die adiabatische Temperaturänderung ΔT_{ad} bleibt nach der thermischen und Magnetfeld-Wechselbeanspruchung unverändert und beträgt 4,3 K bei 193 K beim Abkühlen von Raumtemperatur sowie beim Aufheizen von 170 K auf Raumtemperatur bei einer Magnetfeldänderung von 1,9 Tesla. Dabei beträgt die thermische Hysterese weniger als 0,5 K. Die Magnetfeld-Abhängigkeit der adiabatischen Temperaturänderung ist nahezu Hysterese-frei.

Diese kaltgepresste LaFe_{11,6}Si_{1,4}-Legierung wird bei 400 ° C in 0,5 MPa Wasserstoffgas hydriert. Die Wasserstoffkonzentration von z = 1.64 wurde mittels Heissextraktion gemessen. Das entspricht einer Zusammensetzung von LaFe_{11,6}Si_{1,4}H_{1.64}.

Nach der Wasserstoffbeladung des kaltgepressten Materials verschiebt sich die Temperatur, bei welcher das Maximum der Entropieänderung oder der adiabatischen Temperaturänderung auftritt, auf 338 K. Die adiabatische Temperaturänderung ΔT_{ad} bleibt nach der thermischen und Magnetfeld-Wechselbeanspruchung unverändert und beträgt 3,7 K beim Abkühlen von Raumtemperatur sowie beim Aufheizen von 170 K auf Raumtemperatur bei einer Magnetfeldänderung von 1,9 Tesla. Dabei sind die Temperatur- sowie Magnetfeld-Abhängigkeit der adiabatischen Temperaturänderung nahezu Hysterese-frei.

Alternativ werden die rasch erstarrten und wärmebehandelten Bänder bei 400 °C in 0,5 MPa Wasserstoffgas hydriert und anschließend bei einer Temperatur von 650 K und einem Pressdruck von 500 MPa hergestellt. Die adiabatische Temperaturänderung ΔT_{ad} bleibt nach der thermischen und Magnetfeld-Wechselbeanspruchung unverändert und beträgt 3,6 K bei 335 K bei einer Magnetfeldänderung von 1,9 Tesla. Dabei sind die Temperatur- sowie Magnetfeld-Abhängigkeit der adiabatischen Temperaturänderung nahezu Hysterese-frei.

Das Pressen bei einer Temperatur von 650 K unter Vakuum kann gleichzeitig zur Einstellung der Curie-Temperatur oder Anwendungstemperatur genutzt werden. Beim Pressen im Vakuum von 1 Pa bei 423 K verschiebt sich die Temperatur, bei welcher das Maximum der Entropieänderung oder adiabatischen Temperaturänderung auftritt, auf 300 K.

Die mechanische Integrität des heiss- oder kaltgepressten Materials oder bei einer Temperatur von 650 gepressten Materials bleibt nach dem mehrmaligen thermischen oder Feldänderungszyklen erhalten.

## Patentansprüche

1. Magnetisches Legierungsmaterial, welches Partikel eine Zusammensetzung gemäß der Formel
RaFe_{100-a-x-y-z}TₓM_{y}L_{z}
mit
R = La oder eine Kombination von La mit Ce, Pr, Nd, Sm, Gd, Tb,
Dy, Ho, Er, Tm, Yb, Lu und/oder Y,
T = mindestens ein Element ausgewählt aus der Gruppe Sc, Ti, V, Cr, Mn, Co, Ni, Cu und/oder Zn,
M = Al, Si, P, Ga, Ge, In und/oder Sn,
L = H, B, C und/oder N,
5 ≤ a ≤ 11 und 0 ≤ x ≤ 12 und 2 ≤ y ≤ 20 und 2 ≤ z ≤ 18, (alles in Atom-%) aufweist, die einen magnetokalorischen Effekt zeigen, und die Partikel des magnetischen Legierungsmaterials in einem Matrixmaterial mit einer höheren Duktilität als das magnetische Legierungsmaterial eingebettet sind.

2. Legierungsmaterial nach Anspruch 1, bei dem zur Veränderung der Curie-Temperatur des magnetischen Legierungsmaterials die Bedingungen 2 ≤ z ≤ 15 Atom-% und/oder 3 ≤ y ≤ 16 und/oder 0.3 ≤ x ≤ 9 realisiert sind, wobei mit variierendem Anteil z und/oder y und/oder x die Curie-Temperatur sich zwischen 170 K und 400 K ändert.

3. Legierungsmaterial nach Anspruch 1, bei dem Partikel des magnetischen Legierungsmaterials mit einer Partikelgröße von 10 nm bis 1 mm in ein Matrixmaterial eingebettet sind.

4. Legierungsmaterial nach Anspruch 1, bei dem das Matrixmaterial mit einer höheren Duktilität als das magnetische Legierungsmaterial aus mindestens einem Element von Al, Ag, Au, Bi, C, Co, Cu, Fe, Ga, Ni, Pb, Pd, Pt, Sn, Ti, Zn oder Kombinationen und/oder Reaktionsprodukten davon, besteht.

5. Legierungsmaterial nach Anspruch 1, bei dem neben dem Matrixmaterial ein zweites Material aus mindestens einem Element von Al, Ag, Au, Bi, C, Co, Cu, Fe, Ga, Ni, Nb, Pb, Pd, Pt, Sn, Ta, Ti, V, Zn, Zr oder Kombinationen und/oder Reaktionsprodukten auch mit dem Matrixmaterial davon, vorhanden ist.

6. Legierungsmaterial nach Anspruch 1, bei dem das Matrixmaterial eine um mindestens 10 % höhere Duktilität als das magnetische Legierungsmaterial aufweist.

7. Legierungsmaterial nach Anspruch 1, bei dem die Partikel des magnetischen Legierungsmaterials in Form eines Bandes, eines Drahtes, einer Platte, einer Folie oder einer Flocke, einer Nadel oder in Form von Pulverpartikeln vorliegen.

8. Verfahren zur Herstellung eines magnetischen Legierungsmaterials nach mindestens einem der Ansprüche 1 bis 7, bei dem Partikel des magnetischen Legierungsmaterials mit einem Matrixmaterial, welches eine höhere Duktilität als das magnetische Legierungsmaterial aufweist, gemischt und dann soweit erwärmt wird, dass das Matrixmaterial die Matrix um die Partikel des magnetischen Legierungsmaterials ausbildet, wobei die Anwendungstemperatur, die durch die Curie-Temperatur bestimmt wird, durch Anlegen eines Vakuums eingestellt wird.

9. Verfahren nach Anspruch 8, bei dem die Kompaktierung durch Heiß- oder Kaltpressen durchgeführt wird.

10. Verfahren nach Anspruch 8, bei dem Partikel des magnetischen Legierungsmaterials und des Matrixmaterials gemischt und zu einem Formkörper verarbeitet werden und nachfolgend dieser Formkörper auf eine Temperatur erwärmt wird, bei dem das Matrixmaterial mindestens erweicht und die Partikel des magnetischen Legierungsmaterials vollständig bedeckt.

## Claims

1. Magnetic alloy material comprising particles which have a composition corresponding to the formula
RaFe_{100-a-x-y-z}TₓM_{y}L_{z}
where
R = La or a combination of La with Ce, Pr, Nd, Sm, Gd, Tb, Dy, Ho, Er, Tm, Yb, Lu and/or Y,
T = at least one element selected from the group consisting of Sc, Ti, V, Cr, Mn, Co, Ni, Cu and Zn,
M = Al, Si, P, Ga, Ge, In and/or Sn,
L = H, B, C and/or N,
5 ≤ a ≤ 11 and 0 ≤ x ≤ 12 and 2 ≤ y ≤ 20 and 2 ≤ z ≤ 18 (all in atom-%) and display a magnetocaloric effect, where the particles of the magnetic alloy material are embedded in a matrix material having a higher ductility than the magnetic alloy material.

2. Alloy material according to Claim 1, wherein the conditions 2 ≤ z ≤ 15 atom-% and/or 3 ≤ y ≤ 16 and/or 0.3 ≤ x ≤ 9 are realized in order to alter the Curie temperature of the magnetic alloy material, where the Curie temperature changes in the range from 170 K to 400 K with a varying proportion z and/or y and/or x.

3. Alloy material according to Claim 1, wherein particles of the magnetic alloy material having a particle size of from 10 nm to 1 mm are embedded in a matrix material.

4. Alloy material according to Claim 1, wherein the matrix material having a higher ductility than the magnetic alloy material consists of at least one element selected from among Al, Ag, Au, Bi, C, Co, Cu, Fe, Ga, Ni, Pb, Pd, Pt, Sn, Ti, Zn or combinations and/or reaction products thereof.

5. Alloy material according to Claim 1, wherein a second material composed of at least one element selected from among Al, Ag, Au, Bi, C, Co, Cu, Fe, Ga, Ni, Nb, Pb, Pd, Pt, Sn, Ta, Ti, V, Zn, Zr or combinations and/or reaction products thereof, including with the matrix material, is present in addition to the matrix material.

6. Alloy material according to Claim 1, wherein the matrix material has a ductility which is at least 10% higher than that of the magnetic alloy material.

7. Alloy material according to Claim 1, wherein the particles of the magnetic alloy material are in the form of a strip, a wire, a plate, a foil or a floc, a needle or in the form of powder particles.

8. Process for producing a magnetic alloy material according to at least one of Claims 1 to 7, wherein particles of the magnetic alloy material are mixed with a matrix material which has a higher ductility than the magnetic alloy material and the mixture is then heated to such an extent that the matrix material forms the matrix around the particles of the magnetic alloy material, with the use temperature, which is determined by the Curie temperature, being set by application of a vacuum.

9. Process according to Claim 8, wherein the compaction is carried out by means of hot or cold pressing.

10. Process according to Claim 8, wherein particles of the magnetic alloy material and of the matrix material are mixed and processed to form a shaped body and this shaped body is subsequently heated to a temperature at which the matrix material at least softens and completely covers the particles of the magnetic alloy material.

## Revendications

1. Matériau d'alliage magnétique, qui comprend des particules ayant une composition selon la formule
RaFe_{100-a-x-y-z}TₓM_{y}L_{z}
avec
R = La ou une combinaison de La avec Ce, Pr, Nd, Sm, Gd, Tb, Dy, Ho, Er, Tm, Yb, Lu et/ou Y,
T = au moins un élément choisi dans le groupe Sc, Ti, V, Cr, Mn, Co, Ni, Cu et/ou Zn,
M = Al, Si, P, Ga, Ge, In et/ou Sn,
L = H, B, C et/ou N,
5 ≤ a ≤ 11 et 0 ≤ x ≤ 12 et 2 ≤ y ≤ 20 et 2 ≤ z ≤ 18 (tous en % atomique), qui présentent un effet magnétocalorique, les particules du matériau d'alliage magnétique étant incorporées dans un matériau de matrice de ductilité plus élevée que le matériau d'alliage magnétique.

2. Matériau d'alliage selon la revendication 1, dans lequel, pour la modification de la température de Curie du matériau d'alliage magnétique, les conditions 2 ≤ z ≤ 15 % atomique et/ou 3 ≤ y ≤ 16 et/ou 0,3 ≤ x ≤ 9 sont réalisées, la température de Curie variant entre 170 K et 400 K lorsque les proportions z et/ou y et/ou x varient.

3. Matériau d'alliage selon la revendication 1, dans lequel des particules du matériau d'alliage magnétique d'une taille de particule de 10 nm à 1 mm sont incorporées dans un matériau de matrice.

4. Matériau d'alliage selon la revendication 1, dans lequel le matériau de matrice de ductilité plus élevée que le matériau d'alliage magnétique est constitué d'au moins un élément parmi Al, Ag, Au, Bi, C, Co, Cu, Fe, Ga, Ni, Pb, Pd, Pt, Sn, Ti, Zn ou leurs combinaisons et/ou produits de réaction.

5. Matériau d'alliage selon la revendication 1, dans lequel, en plus du matériau de matrice, un second matériau d'au moins un élément parmi Al, Ag, Au, Bi, C, Co, Cu, Fe, Ga, Ni, Nb, Pb, Pd, Pt, Sn, Ta, Ti, V, Zn, Zr ou leurs combinaisons et/ou produits de réaction, également avec le matériau de matrice, est présent.

6. Matériau d'alliage selon la revendication 1, dans lequel le matériau de matrice présente une ductilité au moins 10 % supérieure au matériau d'alliage magnétique.

7. Matériau d'alliage selon la revendication 1, dans lequel les particules du matériau d'alliage magnétique se présentent sous la forme d'une bande, d'un fil, d'une plaque, d'une feuille ou d'un flocon, d'une aiguille ou sous la forme de particules de poudre.

8. Procédé de fabrication d'un matériau d'alliage magnétique selon au moins l'une quelconque des revendications 1 à 7, dans lequel des particules du matériau d'alliage magnétique sont mélangées avec un matériau de matrice qui présente une ductilité supérieure au matériau d'alliage magnétique, puis chauffées jusqu'à ce que le matériau de matrice forme la matrice autour des particules du matériau d'alliage magnétique, la température appliquée, qui est déterminée par la température de Curie, étant ajustée par application d'un vide.

9. Procédé selon la revendication 8, dans lequel le compactage est réalisé par compression à chaud ou à froid.

10. Procédé selon la revendication 8, dans lequel des particules du matériau d'alliage magnétique et du matériau de matrice sont mélangées et transformées en un corps moulé, puis ce corps moulé est porté à une température à laquelle le matériau de matrice est au moins ramolli et recouvre en totalité les particules du matériau d'alliage magnétique.
